# EUROPÄISCHE PATENTSCHRIFT

(11) **EP 0 480 229 B1**
(45) Veröffentlichungstag und Bekanntmachung des Hinweises auf die Patenterteilung: **19.03.1997**
(21) Anmeldenummer: 91116182.6
(22) Anmeldetag: 24.09.1991
(51) Int. Cl.: G03F 7/038, G03F 7/30, G03F 7/14

(54) **Verfahren zur Herstellung einer Oberflächenstruktur an Druckwerkszylindern für Offsetdruckmaschinen**
Process for the production of a surface structure on impression cylinders for offset printing machines
Procédé de production d'une surface texturée sur les cylindres d'impression pour machines à l'impression offset

(30) Priorität: 08.10.1990 DE 4031860
(43) Veröffentlichungstag der Anmeldung: 15.04.1992
(73) Patentinhaber: MAN Roland Druckmaschinen AG, 63012 Offenbach (DE)
(72) Erfinder: Sondergeld, Werner, Dr., W-6050 Offenbach/Main (DE); Hackelbörger, Gerhard, W-6050 Offenbach/Main (DE)
(74) Vertreter: Marek, Joachim, Dipl.-Ing.

(56) Entgegenhaltungen:
- EP-A- 0 351 628
- EP-A- 0 373 436
- DE-A- 2 602 277

## Beschreibung

Die Erfindung betrifft ein Verfahren zur Herstellung einer Oberflächenstruktur an galvanisch mit Hartchrom beschichteten, geschliffenen metallischen Werkstoffoberflächen an Druckwerkszylindern für Offsetdruckmaschinen.

Dicke Hartchrombeschichtungen von z.B. aus Stahl oder Grauguß bestehenden Druckwerkszylindern für Offsetdruckmaschinen nach einem galvanischen Verfahren sind allgemein üblich, um die Oberfläche des Druckwerkzylinders verschleißfest auszubilden und gegen Korrosion zu schützen (siehe z.B. DE-OS 2 602 277).

An das Aufbringen der dicken Hartchrombeschichtung in einer Verchromungsvorrichtung schließt sich in der Regel eine spanende Nachbearbeitung durch Schleifen an, um Maß- und Formgenauigkeit zu gewährleisten, ohne dadurch aber eine gewünschte Oberflächenstruktur der Hartchromschicht erreichen zu können.

Aufgabe der Erfindung ist es, ein Verfahren zu schaffen, das es ermöglicht, eine galvanisch mit Hartchrom beschichte, geschliffene metallische Werkstoffoberfläche eines Druckwerkszylinders für Offsetdruckmaschinen zu strukturieren.

Es wurde gefunden, daß sich dies durch die Verfahrensmerkmale des Anspruches 1 erreichen läßt. Weiterbildungen der Erfindung ergeben sich aus den Unteransprüchen.

Das in der Zeichnung schematisch dargestellte Ausführungsbeispiel der Erfindung zeigt in
- Fig. 1: einen Schnitt durch die erfindungsgemäß strukturierte Hartchrombeschichtung an einem Druckwerkszylinder für Offsetdruckmaschinen,
- Fig. 2: das Maschinenschema der elektrolytischen Ätzmethode,
- Fig. 3: eine schmale Eisensiebkathode in Form einer Hohlkathode in der Draufsicht, als Ausschnitt,
- Fig. 4: das Arbeitsprinzip der elektrolytischen Ätzmethode.

Ein Druckwerkszylinder 1 ist mit einer etwa 150 µm dicken verschleiß- und korrossionsbeständigen Hartchrombeschichtung 2 versehen, die gemäß Fig. 1 im Schnitt ein Relief bzw. eine Struktur 3 aufweist, welche aus näpfchenartigen Vertiefungen 4 besteht, die zwischen netzartigen Erhebungen 5 (Stegen) unmittelbar in der dicken Hartchrombeschichtung 2 des Druckwerkszylinders 1 hergestellt sind.

Das erfindungsgemäße Verfahren geht aus von einem Druckwerkszylinder 1, der in einem nicht dargestellten Chrombad in bekannter Weise hartverchromt ist und zwar vorzugsweise auf eine Dicke von 150 µm sowie anschließend auf Maß- und Formgenauigkeit geschliffen ist.

Das erfindungsgemäße Verfahren ist durch folgende Verfahrensschritte gekennzeichnet:
Auf die geschliffene Hartchromoberfläche des Druckwerkszylinders 1 wird zunächst eine Schicht aus einem alkalibeständigen Negativ-Resistmaterial in dünner Schicht aufgebracht. Darunter ist ein gegen starke Laugen, z.B. Natronlauge, chemisch beständiges und elektrisch gut isolierendes Resistmaterial zu verstehen, das nach dem Belichten mit ultravioletten Strahlen aushärtet. Es wurde gefunden, daß derartige Eigenschaften Speziallacke für die Elektronik aufweisen, die auf der Basis von Novolak-Epoxy-Fotopolymeren aufgebaut sind. Es handelt sich dabei z.B. um einen Zwei-Komponenten-Lötstopplack, der fotosensibel ist und im Spritzlackierverfahren aufgetragen wird.

Es ist vorteilhaft, die Hartchrombeschichtung vor dem Aufbringen des negativ arbeitenden Fotolackes durch Strahlen vorzubehandeln, um eine optimale Haftung der Beschichtung zu erreichen.

Mit einer der vorstehend aufgeführten alkalibeständigen Negativ-Resistmaterialien wird nun in einem zweiten Verfahrensschritt ein Positivrasterfilm in Kontakt gebracht. Unter einem Positivraster versteht man bekanntlich einen Raster, der lichtundurchlässige inselartige Teilflächen (Punkte, Quadrate, Runzelkorne oder dgl.) und diese umgebende transparente Flächen als Netz aufweist, wie es beim Tiefdruck-Netzraster der Fall ist. Der mit dem alkalibeständigen Negativ-Resistmaterial beschichtete Druckwerkszylinder 1 wird nun unter dem Positivrasterfilm der Wirkung einer ultravioletten Lichtquelle ausgesetzt, wobei durch die transparenten Teile des Filmes dringendes Licht Teilflächen der Negativ-Resistschicht zu einem Netzwerk aushärtet.
Geeignete Kopiermaschinen dienen zum Übertragen der mechanisch addierten (Repetier-Kopiermaschine) oder auch von Hand montierten Film auf den zuvor lichtempfindlich mit einem alkalibeständigen Negativresist beschichteten Druckwerkszylinder 1.

Nach diesem Vorgang werden die nichtbestrahlten Teile der alkalibeständigen Negativ-Resistschicht, das sind die Punkte, Quadrate oder dgl. zwischen dem Netzwerk mit dem vom Hersteller des alkalibeständigen Negativ-Resistmaterial vorgesehenen organischen Lösungsmittelentwickler entfernt, so daß an den lochartig von dem alkalibeständigen Negativ-Resistmaterial befreiten Stellen die elektrisch leitende Werkstoffoberfläche aus Hartchrom des Druckwerkszylinders 1 freigelegt ist. Die durch das ultraviolette Licht gehärtete alkalibeständige Negativ-Resistschicht verbleibt somit vorerst als Kontaktmaske auf der Hartchrombeschichtung 2, während nichtbelichtete Zwischenräume des Netzwerkes der Maske als Öffnungen verbleiben.

Nach dem Entwicklungsvorgang läßt sich der inselartig freiliegende Hartchromwerkstoff elektrolytisch mittels Natronlauge näpfchenartig vertiefen, indem der Druckwerkszylinder 1 als Anode geschaltet wird und die Natronlauge durch eine im Abstand von ca. 4mm zur Werkstoffoberfläche des Druckwerkszylinders 1 längs der gesamten Achse angeordnete schmale Eisensiebkathode aufgesprüht wird. Diese Verfahrensweise beruht auf der Erkenntnis, daß sich langsame Ätzprozesse durch Elektrolyse beschleunigen lassen (siehe Fig. 4). Die Chromionen wandern unter dem Einfluß des elektrischen Feldes von der anodisch geschalteten Werkstoffoberfläche des Druckwerkszylinders 1 zur Kathode 6. Die Verwendung von Natronlauge bietet einerseits den Vorteil besonders glatt geätzter Näpfchen ohne Verstärkung von Mikrorissen, andererseits wird der Grundwerkstoff des Druckwerkszylinders 1 aus Guß oder Stahl durch diesen Elektrolyten nicht angegriffen, weil sich im Unterschied zu Chrom auf Eisenwerkstoffen eine schützende Hydroxydschicht bildet, wenn starke Natronlauge einwirkt.

Um brauchbare Ergebnisse zu erreichen, müssen die Stromdichten Werte von ca. 500 Ampere pro Dezimeterquadrat aufweisen, bezogen auf die Gesamtfläche, d.h. durch Fotolack abgedeckte als auch blanke Oberflächen des Druckwerkszylinders 1. Auf diese Weise lassen sich saubere und glatte Näpfchen erzielen, ohne Poren und Mikrorisse im Chrom zu verbreitern. Die hohe Stromdichte sorgt für eine vertretbare Bearbeitungszeit, so daß die zeitliche Alkalibeständigkeit des Negativ-Resistmaterials nicht überschritten wird. Der gesamte Strombedarf liegt zwischen 1000 bis 5000 Ampere je Zylinder, die Ätzzeit bei einem Zylinderdurchmesser von 450mm beträgt beispielsweise 10 bis 80 Minuten je nach Stromfluß.

Die Prozesstemperatur des Elektrolyten muß bei 20 bis 30° C gehalten werden. Höhere Temperaturen führen zur schnelleren Ablösung des alkalibeständigen Negativ-Resistmaterials, niedrigere Temperaturen verlängern die Ätzzeit, was ebenfalls nachteilig für die zeitliche Beständigkeit des Resists ist. Es empfiehlt sich zur Stabilisierung der Temperatur ein größeres Elektrolytvolumen zu wählen oder eine zusätzliche Kühlung einzubauen. Der Volumendurchsatz des Elektrolyten wird auf ca. 200 1/min eingestellt, bei Verwendung einer Kathodenfläche von 18 x 1400 mm.

Schließlich muß nach dem anodischen elektrolytischen Abtragen das Negativ-Resistmaterial entfernt werden, was bei den vorstehend aufgeführten Materialien z.B. durch mechanisches Abschleifen vorgenommen werden kann.

Die Vorrichtungen zur Durchführung des Verfahrens sind teilweise handelsüblich und werden nachstehend an einigen Besonderheiten näher erläutert. Fig. 2 zeigt hierzu das Maschinenschema schematisch. Die Kathode 6 ist als Eisensiebhohlkathode 9 (siehe Figuren 2 und 5) ausgebildet. Die eigentliche abgeschirmte Bearbeitungsvorrichtung 8 verfügt über Aufnahmemöglichkeiten für die Hohlkathode 9 und das Werkstück, den die Kontaktmaske tragenden Druckwerkszylinder 1. Während des Bearbeitungsprozesses wird dabei mittels eines Antriebes der Druckwerkszylinder 1 sehr langsam während des gesamten Ätzvorganges vom Druckanfang bis zum Druckende (nur eine Umdrehung), gedreht, wobei eine Stromzuführung über den Zapfen des Druckwerkszylinders 1 erfolgt. Durch den zonenweisen Kontakt mit der Natronlauge wird eine Schonung des Negativ-Resits gegenüber dem Alkali erreicht. Der Druckwerkszylinder 1 taucht nicht in den Elektrolyten aus Natronlauge ein, sondern ist nur in der schmalen Ätzzone in Kontakt mit dem Elektrolyten. Die Schutzwirkung des Negativ-Resists bleibt dadurch optimal erhalten. Die Eisenhohlsiebkathode 9 besteht aus einem Eisenrohr, das unterhalb des Druckwerkszylinders 1 auf Haltböcken 12 angeordnet ist und diesem zugewandt mit einer Abflachung versehen ist, in die Düsen 10 eingebracht sind, die in Achsrichtung des Druckwerkszylinders 1 über dessen gesamte Breite vorgesehen sind. Einen Ausschnitt in der Ansicht von oben auf die Eisensiebhohlkathode 9 zeigt Fig. 3. Die Düsen 10 erlauben es, mittels Pumpen 11 die Natronlauge in der schmalen Zone entlang des Druckwerkszylinders 1 ständig aufzusprühen. Die Zonenbreite beträgt 15-50mm und darf nicht zu groß gewählt werden, damit der verbrauchte mit Gasbläschen beladene Elektrolyt möglichst rasch abgeführt werden kann. Bei größeren Kathodenbreiten sind zusätzliche Ablaufkanäle erforderliche. Der Abstand der Eisensiebhohlkathode 9 von der Oberfläche des Druckwerkszylinders 1 beträgt ca. 4 mm, wobei bei einem Volumendurchsatz von etwa 200 ltr. pro Minute auf einer Zylinderlänge von etwa 1400 mm sich ein geschlossener Film des Elektrolyten ausbildet. Vorteil des zonenweisen Kontaktes mit Natronlauge ist die geringe Belastung des Negativ-Resitmaterial durch die Natronlauge, so daß die Schutzwirkung des gehärteten Teiles des Negativ-Resits optimal erhalten bleibt. Die Spülung durch die Eisensiebhohlkathode 9 sorgt auch bei hohen Stromdichten dafür, daß in dem Bereich zwischen der Hohlkathode 9 und dem Druckwerkszylinder 1, in dem die elektrische Leistung umgesetzt wird, keine unzulässig hohe Erwärmung stattfindet.

Kunststoffleisten 16 begrenzen seitlich die Kontaktzone des Elektrolyten mit dem Druckwerkszylinder 1 und bilden einen Stauraum.

Anstelle der Eisensiebhohlkathode 9 ist gegebenenfalls auch eine Spaltdüse geeignet, die sich entlang des Druckwerkszylinders 1 in dem schmalen Bereich erstreckt. Vorzugsweise wird 10 bis 20%ige Natronlauge verwendet.

Die zur Elektrolyse notwendige Gleichspannung liefert ein Generator 15, der aus einem Transformator zum Herabsetzen der Netzspannung auf etwa 10 Volt und einem Gleichrichter besteht. Der Generator 15 muß bekanntlich über eine Kurzschlußerfassung und eine Stromschnellabschaltung verfügen, die im Falle einer nicht immer zu vermeidenden Prozeßstörung z.B. aufgrund ungünstiger Elektrolytströmungen, Kurzschlußschäden an der Kathode und an dem Zylinder verhindern.

Die Elektrolytversorgung und ihre Elektrolytaufbereitung besteht wie erwähnt aus einer Elektrolytpumpe 11, einem oder auch mehreren Elektrolytbehältern 7 und aus einem in der Zeichnung nicht dargestellten Wärmetauscher zur Temperaturregelung des Elektrolyten.

Schließlich muß die Anlage auch abgeschirmt sein, um das Bedienungspersonal vor gesundheitlichen Schädigungen, z.B. durch gefährliche Dämpfe, zu schützen.

Für die Ausrüstung der elektrischen Anlagen gelten die einschlägigen Vorschriften aus der entsprechenden VDE, insbesondere hinsichtlich des Berührungsschutzes.

Der Vorteil der Erfindung besteht darin, daß sich eine gegen Dubllieren wirksame Kornrasterstruktur der Rasterfeinheit von 20 bis 60 Linien pro cm z.B. 20 - 80 µm tief unmittelbar in eine ca. 150 µm dicke Hartchrombeschichtung eines Druckwerkszylinders 1 nach der elektrolytischen Ätzmethode, ähnlich einer Tiefdruckformzylinderätzung, herstellen läßt, was bisher nicht möglich war.

### Bezugszeichenliste

- 1: Druckwerkszylinder
- 2: Hartchrombeschichtung
- 3: Oberflächenstruktur des Hartchromes
- 4: näpfchenartige Vertiefungen
- 5: netzartige Erhebungen (Rasterstege)
- 6: Kathode
- 7: Elektrolytbehälter
- 8: abgeschirmte Bearbeitungsvorrichtung
- 9: Eisensiebhohlkathode
- 10: Düsen
- 11: Pumpen
- 12: Haltebock
- 13: Drahtschleife
- 14: Zylinderaufnahme
- 15: Generator
- 16: Kunststoffleiste

## Patentansprüche

1. Verfahren zur Herstellung einer Oberflächenstruktur an einer galvanisch mit Hartchrom beschichteten, auf Maß- und Formgenauigkeit geschliffenen Werkstoffoberfläche eines Druckwerkszylinders für Offsetdruckmaschinen,
**dadurch gekennzeichnet,**
daß auf die geschliffene Hartchromoberfläche des Druckwerkszylinders (1) zunächst eine Schicht aus alkalibeständigem Negativ-Resistmaterial in dünner Schicht aufgebracht wird, daß danach mit der alkalibeständigen Negativ-Resistschicht ein Positiv-Rasterfilm in Kontakt gebracht und der beschichtete Druckwerkszylinder (1) durch den Film unter der Wirkung einer ultravioletten Lichtquelle bestrahlt wird, wobei durch transparente Teile des Positiv-Rasterfilmes dringendes Licht Teilflächen der alkalibeständigen Negativ-Resistschicht aushärtet, anschließend nicht bestrahlte Teile der alkalibeständigen Negativ-Resistschicht mit einem organgischen Lösungsmittelentwickler entfernt werden, so daß an den von dem alkalischen Negativ-Resistmaterial lochartig befreiten Stellen die elektrisch leitende Hartchromoberfläche des Druckwerkszylinders (1) freigelegt wird, wodurch sich der aus Hartchrom bestehende Werkstoff elektrolytisch näpfchenartig vertiefen läßt, indem der Druckwerkszylinder (1) als Anode geschaltet wird, wobei die nach dem Entwicklungsvorgang freiliegende Hartchromschicht mittels 10 bis 20%iger Natronlauge vertieft wird, welche durch ein in geringem Abstand zur Oberfläche des Druckwerkszylinders (1) angeordnete Eisensiebhohlkathode (9) zonenweise aufgesprüht wird, während der Druckzylinder (1) sich nur einmal dreht und daß schließlich nach dem anodischen elektolytischen Abtragen auch das gehärtete Negativ-Resistmaterial-Netz von dem einmal gedrehten Druckwerkszylinder (1) entfernt wird.

2. Verfahren nach Anspruch 1,
**dadurch gekennzeichnet,**
daß die Stromdichte mindestens 300 Ampere pro Quadratdezimeter beträgt.

3. Verfahren nach Anspruch 1 und 2,
**dadurch gekennzeichnet,**
daß die Temperatur der Natronlauge auf 20 bis 30° C gehalten wird.

4. Verfahren nach Anspruch 1 - 3,
**dadurch gekennzeichnet,**
daß der Volumendurchsatz des Elektrolyten auf mindestens 200 l/min gehalten wird.

## Claims

1. Process for manufacturing a surface structure on a material surface of a printing unit cylinder for an offset printing press coated galvanically with hard chrome and ground to dimensional and shape accuracy, characterised in that on the ground hard chrome surface of the printing unit cylinder (1) first a layer of alkali resistant negative resist material is applied in a thin layer, thereafter a positive raster film is brought into contact with the alkali resistant negative resist layer and the coated printing unit cylinder (1) through the film under the action of an ultraviolet light source, wherein light penetrating through transparent portions of the positive raster film hardens partial surfaces of the alkali resistant negative resist layer, then non-irradiated parts of the alkali resistant negative resist layer are removed with an organic solvent developer, so that in the positions freed in the fashion of holes from the alkali resistant negative resist material, the electrically conducted hard chrome surface of the printing unit cylinder (1) is exposed, whereby the workpiece consisting of hard chrome can be electrolytically deepened in the form of little basins, in that the printing unit cylinder (1) is connected as anode, wherein the free-standing hard chrome layer after the development process is reduced in depth by means of 10 to 20% caustic soda, which is sprayed on zonewise through an iron hollow mesh cathode (9) arranged at a short distance relative to the surface of the printing unit cylinder (1), while the printing unit cylinder (1) turns but once and that finally after the anodic electrolytic removal, also the hardened negative resist material network is removed from the once turned printing unit cylinder (1).

2. Process according to Claim 1, characterised in that the current density amounts to at least 300 amperes per square decimeter.

3. Process according to Claim 1 and 2, characterised in that the temperature of the caustic soda is maintained at 20 to 30°C.

4. Process according to Claims 1 - 3, characterised in that the volume throughput of the electrolyte is maintained at at least 200 l/min.

## Revendications

1. Procédé pour réaliser une structure de surface sur une surface de matière rectifiée en ce qui concerne sa précision de dimension et de forme et revêtue, de façon galvanique, de chrome dur, d'un cylindre d'une unité d'impression pour des machines d'impression offset,
caractérisé en ce que, sur la surface de chrome dur rectifiée du cylindre d'unité d'impression (1), il est tout d'abord appliqué, en couche mince, une couche de matière de protection négative, résistant aux alcalis, en ce que, ensuite, un film de trame positif est mis en contact avec la couche de protection négative résistant aux alcalis, et le cylindre d'unité d'impression revêtu (1) est soumis à un rayonnement à travers le film sous l'action d'une source de lumière ultraviolette, la lumière traversant des parties transparentes du film de trame positif durcissant des surfaces partielles de la couche de protection négative résistant aux alcalis, ensuite des parties n'ayant pas subi de rayonnement de la couche de protection négative résistant aux alcalis étant éliminées par un développeur à solvant organique, de sorte que, aux endroits débarrassés, sous forme de trous, de la matière de protection négative alcaline, la surface de chrome dur électriquement conductrice du cylindre d'unité d'impression (1) est mise à nu, grâce à quoi la matière constituée de chrome dur peut être creusée de façon électrolytique sous forme de petits godets, en ce que le cylindre d'unité d'impression (1) est monté comme anode, la couche de chrome dur mise à nu après le processus de développement étant creusée au moyen de soude caustique de 10 à 20 %, laquelle est pulvérisée, par zone, à travers une cathode creuse (9) sous forme de tamis de fer agencée à faible distance par rapport à la surface du cylindre d'unité d'impression (1), tandis que le cylindre d'impression (1) n'est tourné qu'une fois, et en ce que, enfin, après le décapage électrolytique anodique, également le réseau de matière de protection négative durci est éliminé du cylindre d'unité d'impression (1) qui a tourné une fois.

2. Procédé selon la revendication 1,
caractérisé en ce que l'intensité du courant vaut au moins 300 ampères par décimètre carré.

3. Procédé selon les revendications 1 et 2,
caractérisé en ce que la température de la soude caustique est maintenue de 20 à 30°C.

4. Procédé selon les revendications 1-3,
caractérisé en ce que le débit volumique de l'électrolyte est maintenu à au moins 200 l/mn.
